# EUROPÄISCHE PATENTSCHRIFT

(11) **EP 1 099 791 B1**
(45) Veröffentlichungstag und Bekanntmachung des Hinweises auf die Patenterteilung: **12.10.2005**
(21) Anmeldenummer: 00124172.8
(22) Anmeldetag: 08.11.2000
(51) Int. Cl.: D06L 1/12, C11D 3/46, C11D 17/00

(54) **Mittel sowie Verfahren zum Reinigen von Leder**
Composition and method for cleaning leather
Composition et procédé pour nettoyer le cuir

(30) Priorität: 12.11.1999 DE 19954468
(43) Veröffentlichungstag der Anmeldung: 16.05.2001
(73) Patentinhaber: Ollert, Hermann Andreas, 93133 Burglengenfeld (DE)
(72) Erfinder: Ollert, Uwe, 08523 Plauen (DE)
(74) Vertreter: Graf, Helmut

(56) Entgegenhaltungen:
- WO-A-94/18300
- DD-A- 96 085
- DE-A- 4 216 187

## Beschreibung

Die Erfindung bezieht sich auf ein Mittel zum Reinigen bzw. Waschen von Leder.

Die Reinigung von Leder bzw. Lederwaren unter Verwendung von Lösungsmitteln, wie z.B. Tri-Perchloräthylen oder Waschbenzin ist bekannt. Diese Art der Reinigung ist zwar heute allgemein üblich, aber äußerst problematisch. Dies steht u.a. im Zusammenhang mit der Vielzahl der möglichen Verfahren beim Gerben bzw. der Vielzahl der hierbei eingesetzten Hilfsmittel. Hierdurch können auch die Eigenschaften von Leder und das Verhalten beim Reinigen mit den herkömmlichen Reinigungs- bzw. Lösungsmitteln sehr unterschiedlich sein. In den meisten Fällen läßt sich daher nicht sagen, wie sich ein Leder oder eine bestimmte Lederware beim Reinigen verhält, so daß auch Reinigungsbetriebe üblicherweise bei der Lederreinigung keine Garantie übernehmen.

Die bekannten Mittel zum Reinigen von Leder haben darüber hinaus den Nachteil, daß ihre Anwendung aufwendige Maschinen bzw. Anlagen erfordert, die insbesondere auch schon aus Gründen des Umweltschutzes eine Rückgewinnung des jeweiligen Reinigungs- bzw. Lösungsmittels ermöglicht. Zur Vermeidung dieser Nachteile wurde bereits ein Mittel zum Reinigen von Leder mit den Merkmalen des Oberbegriffs des Anspruchs 1 vorgeschlagen.

Bekannt ist weiterhin ein Reinigungsmittel auf Wasserbasis zur Reinigung insbesondere von Textilien, wobei das Reinigungsmittel zu einem größeren Anteil an Wasser eine oberflächenaktive Komponente, eine Base und eine organische Säure oder ein Salz der Base oder organische Säure sowie Terpen enthält (WO 94/18300). Speziell zum Reinigen von textilen Produkten wird für dieses bekannte Mittel ein PH-Wert im Bereich von 5,5 bis 6,5 vorgeschlagen. Für andere Reinigungsanwendungen wird ein PH-Werk größer als 7, vorzugsweise größer als 9, z. B. im Bereich zwischen 9 und 12 vorgeschlagen.

Der Erfindung liegt die Aufgabe zugrunde, ein Mittel zum Reinigen von Leder mit verbesserten Eigenschaften aufzuzeigen. Zur Lösung dieser Aufgabe sind ein Mittel zum Reinigen von Leder entsprechend dem Patentanspruch 1 und ein Verfahren zum Reinigen von Leder oder Lederprodukten entsprechend dem Patentanspruch 8 ausgebildet.

Bei dem erfindungsgemäßen Mittel wird als "Lösungsmittel" ebenfalls Wasser verwendet und das Reinigen von Leder erfolgt in der wässerigen Phase. Das erfindungsgemäße Mittel kann daher auch als "Leder-Waschmittel" bzw. "Leder-Waschkonzentrat" bezeichnet werden.
Die Besonderheit des erfindungsgemäßen Mittels zum Reinigen von Leder besteht darin, daß dieses als wässrige Lösung hergestellte Mittel einen PH-Wert im Bereich zwischen 3,5 und 6,8 aufweist. Zur Einstellung des PH-Wertes enthält die wässerige Lösung wenigstens eine Säure, vorzugsweise eine organische Säure, beispielsweise eine flüchtige organische Säure, wie z.B. Ameisensäure, Essigsäure, Zitronensäure und/oder Phtalsäure.

Es hat sich gezeigt, daß in dem sauren Klima des Mittels zum Reinigen von Leder insbesondere Fett, Farbstoffe und Gerbstoffe beim Reinigen im Leder verbleiben, d.h. die Bindung an das Lederkollagen nicht beeinträchtigt wird und es nicht zu einem Lösen oder Ausbluten dieser Stoffe aus dem Leder kommt. Der isoelektrische Punkt des Leders wird durch den angegebenen PH-Wert vorteilhaft beeinflußt.

Neben Wasser und Säure enthält das erfindungsgemäße Waschmittel eine geeignete Waschsubstanz, die vorzugsweise keine Anteile an Bleichmittel und Enzyme enthält und bevorzugt wenigstens ein geeignetes Fettalkylsulfat und/oder Fettethersulfat ist. Anstelle hiervon oder zusätzlich hierzu kann auch ein Alkylethersulfat verwendet sein. Weiterhin enthält das erfindungsgemäße Mittel zumindest ein wasserunlösliches Öl oder Fett in Emulsion. Für dieses Öl bzw. Fett ist ein geeigneter Emulgator vorgesehen, der beispielsweise bereits von dem vorstehend erwähnten Fettalkylsulfat oder Fettethersulfat oder Alkylethersulfat gebildet ist.

Die Fettalkylsulfate bzw. Fettethersulfate wirken bei dem erfindungsgemäßen Mittel reinigend bzw. waschend (insbesondere im alkalischen Bereich). Gleichzeitig wirken diese Sulfate aber auch gerbend (im sauren Bereich), was ebenfalls zu einem optimalen Waschergebnis beiträgt, d.h. mit dem erfindungsgemäßen Mittel ist ein problemloses Reinigen bzw. Waschen von Leder möglich, wobei die Qualität bzw. Geschmeidigkeit des Leders sowie auch die jeweilige Farbgebung voll erhalten bleiben, und zwar unabhängig von den beim Herstellen des jeweiligen Leders verwendeten Verfahren und Hilfsmitteln.

Bei der Anwendung des erfindungsgemäßen Mittels ergeben sich keine Umweltprobleme. Ein weiterer Vorteil des erfindungsgemäßen Mittels besteht auch darin, daß es eine außerordentliche Hartwasserbeständigkeit aufweist, so daß auf Wasserenthärter bei der Anwendung des Mittels verzichtet werden kann.

Das unsulfonierte wasserunlösliche Öl bzw. Fett (rückfettender Bestandteil) ist beispielsweise ein chlorierter Fettsäuremethylester aus Kokosöl. Anstelle hiervon kommen auch andere natürliche (pflanzliche oder tierische Öle) in Betracht, d.h. gesättigte Fettsäuren (C₄-C₃₀) bzw. ungesättigte Fettsäuren (C₁₁-C₂2). Als rückfettender Zusatz können auch Chlorparaffine der Kettenlänge C₁₀-C₂₇ verwendet werden.

Als Bestandteil enthält das erfindungsgemäße Mittel bevorzugt noch ein Ethylenoxidaddukt und/oder Alkensulfat und/oder Propanol-2. Dieser Bestandteil wirkt schmutzlösend.

Zur Optimierung der Emulgierbarkeit der natürlichen, wasserunlöslichen Öle ist bevorzugt als weiterer Bestandteil ein anionisches oder amphoteres Lederfettungsmittel zugesetzt. Diese Lederfettungsmittel, die im Fachgebrauch nochmals als "Lederfettlicker" bezeichnet werden, sind wasserlösliche, natürliche oder synthetische Öle oder Fette, die sulfatiert, sulfitiert oder emulgiert sind.

Als weiterer Bestandteil ist schließlich vorzugsweise ein geringer Anteil an einem nichtiogenen, oberflächenaktiven Netzmittel vorgesehen. Dieses Netzmittel dient dazu, die Oberflächenspannung des Wassers herabzusetzen und somit den Wascheffekt zu erhöhen.

Als weiterer Bestandteil enthält das Mittel beispielsweise auch noch einen geringen Anteil an Parfümöl und/oder Farbstoff. Das Parfümöl sorgt für den typischen Ledergeruch insbes. auch beim gereinigten Leder. Der Farbstoff dient speziell dazu, dem Waschmittel eine entsprechende Eigenfarbe zu verleihen.

Das erfindungsgemäße Mittel ist vorzugsweise als Konzentrat bzw. Waschkonzentrat hergestellt, welches vom Verwender dann mit einer geeigneten Menge Wasser verdünnt wird.

Die Erfindung bezieht sich weiterhin auch auf ein Verfahren zum Reinigen von Leder oder Lederprodukten. Dieses Verfahren zeichnet sich insbesondere dadurch aus, daß der eigentlichen Reinigung beispielsweise mit einem Reinigungsmittel der vorgenannten Art eine Vorbehandlung des Leders oder Lederproduktes in einem sauren Vorbehandlungsbad, vorzugsweise in einem wässerigen, sauren Vorbehandlungsbad vorausgeht, dessen PH-Wert auf einem Bereich zwischen 3,5 und 5,5 eingestellt ist, und zwar unter Verwendung von entsprechenden Säuren, vorzugsweise der vorstehend erwähnten organischen Säuren. Es hat sich gezeigt, daß durch diese Vorbehandlung ein Auswaschen eines in kräftigen Farben, wie Schwarz, Blau, Bordaux oder Rot eingefärbten Leders, welches in der Regel mit diesen Farben überfärbt ist, nicht erfolgt. Diese Vorbehandlung in dem sauren Bad oder Fixierbad ist insbesondere bei sogenannten Mix-Teilen von besonderer Bedeutung, d.h. bei Artikeln, beispielsweise Bekleidungsstücken, die teilweise aus Leder und teilweise aus Textilmaterial bestehen. Durch die Vorbehandlung wird auch bei intensiven Farben ein unerwünschtes Wandern der Farbe bzw. Farbpigmente aus dem Leder in das Textilmaterial wirksam verhindert.

Eine typische Zusammensetzung des erfingungsgemäßen Mittels ist in der nachfolgenden Tabelle angegeben:

**Tabelle**

| | |
|---|---|
| 30 - 60 | Teile Fettalkylsulfat und/oder -ethersulfat |
| 0 - 30 | Teile Ethylenoxidaddukt, Alkansulfat und/oder Propanol-2 |
| 0 - 30 | Teile pflanzliches oder tierisches Fett, wasserunlöslich |
| 0 - 30 | Teile anionischer oder amphoterer Lederfettlicker |
| 0 - 5 | Teile nicht ionogenes Netzungsmittel |
| 0 - 5 | Teile Parfümöl |
| 0 - 0,05 | Teile Farbstoff |
| Rest | Wasser und Säure |

Als Säure eignet sich eine oder mehrere organische Säuren und dabei vorzugsweise flüchtige organische Säuren, wie Ameisensäure, Essigsäure, Zitronensäure und Phtalsäure. Selbstverständlich können auch Mischungen verschiedener Säuren eingesetzt werden. Der Anteil an Säure wird so gewählt, daß sich für das Mittel bzw. für die das Mittel bildende wässrige Lösung insgesamt eine PH-Wert im Bereich zwischen 3,5 und 6,8 aufweist.

Speziell bei sogenannten Mixteilen, d.h. Leder, Textil-Mischprodukten, wie z.B. Leder-Textil-Mischbekleidungsstücken ist es sinnvoll, daß der Behandlung mit dem erfindungsgemäßem Reinigungsmittel eine Vorbehandlung mit einem säuren Fixiermittel, d.h. mit einer sauren wässrigen vorausgeht, die im einfachsten Fall aus Wasser und einer Säure, beispielsweise aus einer der vorgenannten Säuren besteht und deren PH-Wert auf einen Bereich zwischen 3,5 - 5,5 eingestellt ist.

Die Fettalkylsulfate und -ethersulfate sind jeweils solche beispielsweise aus aliphatischen Alkoholen mit der Kettenlänge C₁₀-C₂₀ oder aus Olefinen.

Anstelle hiervon oder zusätzlich hierzu sind auch Alkylethersulfate aus alipathischen Alkoholen möglich, jedoch vor Sulfatierung ethoxyliert.

Das pflanzliche oder tierische Öl bzw. Fett ist bevorzugt das vorstehend bereits erwähnte chlorierte Fettsäuremethylester aus Kokosöl. Aber auch andere natürliche Öle, d.h. gesättigte oder ungesättigte Fettsäuren können eingesetzt werden.

Bei dem Lederfettlicker handelt es sich bevorzugt um ein Paraffinsulfosäureamid der allgemeinen Formel R-SO₂-NH-CH₂-CH₂-SO₃Na.

Als Farbstoff wird ein saurer Anilinfarbstoff verwendet.
Die Erfindung wurde voranstehend an einem Ausführungsbeispiel beschrieben. Es versteht sich, daß Änderungen sowie Abwandlungen möglich sind, ohne daß dadurch der der Erfindung zugrundeliegende Erfindungsgedanke verlassen wird.

## Patentansprüche

1. Mittel zum Reinigen von Leder oder Lederprodukten, bestehend aus einer Lösung, die Wasser und wenigstens eine Waschsubstanz sowie einen Anteil an einem unsulfonierten, wasserunlöslichen Öl oder Fett in Emulsion enthält, **dadurch gekennzeichnet,**
**daß** der die PH-Wert der Lösung auf einen Bereich zwischen 3,5 - 6,8 eingestellt ist, und
**daß** die Waschsubstanz ein Fettalkohol bzw. wenigstens ein Fettalkylsulfat oder - ethersulfat und/oder Alkylsulfat ist.

2. Mittel nach Anspruch 1, **dadurch gekennzeichnet, daß** die Lösung zur Einstellung des PH-Wertes organische, vorzugsweise organische flüchtige Säuren, wie z.B. Ameisensäure, Essigsäure, Zitronensäure oder Phtalsäure enthält.

3. Mittel nach Anspruch 1 oder 2, **dadurch gekennzeichnet, daß** die Lösung einen Emulgator für das unsulforierte, wasserunlösliche Öl oder Fett enthält.

4. Mittel nach einem der Ansprüche 1 - 3, **dadurch gekennzeichnet, daß** die Lösung einen anionischen oder amphoteren Lederfettlicker bzw. ein sulfatiertes oder sulfitiertes oder emulgiertes natürliches oder synthetisches Öl oder Fett enthält.

5. Mittel nach einem der Ansprüche 1 - 4, **dadurch gekennzeichnet, daß** die Lösung ein Netzungsmittel, vorzugsweise ein nicht ionogenes Netzungsmittel enthält, und/oder
daß die Lösung als weiteren Zusatz ein etherisches Öl (Parfümöl) und/oder einen Farbstoff, vorzugsweise einen Anilinsäurefarbstoff enthält, und/oder
daß die Lösung zusätzlich Ethylenoxidaddukt, Alkansulfat und/oder Propanol-2 enthält.

6. Mittel nach einem der vorhergehenden Ansprüche, **dadurch gekennzeichnet, daß** die Lösung folgende Zusammensetzung aufweist:
| | |
|---|---|
| 30-60 | Teile Fettqalkylsulfate und -ethersulfate |
| 0-30 | Teile Ethylenoxidaddukt, Alkansulfat und/oder Propanol-2 |
| 0-30 | Teile pflanzliches oder tierisches Öl-Fett, wasserunlöslich |
| 0- 30 | Teile anionischer oder amphoterer Lederfettlicker |
| 0-5 | Teile nicht ionogenes Netzungsmittel |
| 0-5 | Teile Parfümöl |
| 0 - 0,005 | Teile Anilinsäurefarbstoff |
| Rest | Wasser und Säure. |

7. Mittel nach einem der vorhergehenden Ansprüche, **dadurch gekennzeichnet, daß** die Waschsubstanz wenigstens eine Substanz aus der Gruppe Amidethersulfat, sekundäres Alkansulfat, Sarkoside, Methyltauride, Isethionat, Amoniumoxid, Phosphorsäureester, Quartäre Ammoniumverbindungen ist.

8. Verfahren zum Reinigen von Leder oder Lederprodukten mit einer Lösung oder Waschsubstanz, **dadurch gekennzeichnet, daß** vor dem Behandeln mit der Lösung oder Waschsubstanz eine Vorbehandlung in einem sauren Bad mit einem PH-Wert im Bereich zwischen 3,5 und 5,5 erfolgt, wobei das Vorbehandlungsbad beispielsweise eine wässerige Lösung ist, z.B. eine wässerige Lösung, die wenigstens eine anorganische flüchtige Säure enthält.

9. Verfahren nach Anspruch 8, **dadurch gekennzeichnet, daß** das Vorbehandlungsbad wenigstens eine flüchtige anorganische Säure, beispielsweise der Gruppe Ameisensäure, Essigsäure, Zitronensäure und Phtalsäure enthält.

## Claims

1. Means for cleaning leather or leather products, comprising a solution that contains water and at least one washing substance as well as a proportion of an unsulphonated, water-insoluble oil or fat in emulsion,
**characterised in that**
the pH value of the solution is set at a range between 3.5 and 6.8, and that the washing substance is a fatty alcohol or at least one fat alkyl sulphate or -ether sulphate and/or alkyl sulphate.

2. Means according to claim 1, **characterised in that** in order to set the pH value, the solution contains organic, preferably organic volatile acids, such as e.g. formic acid, ethanoic acid, citric acid or phthalic acid.

3. Means according to claim 1 or 2, **characterised in that** the solution contains an emulsifier for the unsulphonated, water-insoluble oil or fat.

4. Means according to one of the claims 1 - 3, **characterised in that** the solution contains an anionic or amphoteric leather dubbing liquor or a sulphated or sulphitised or emulsified natural or synthetic oil or fat.

5. Means according to one of the claims 1 - 4, **characterised in that**
the solution contains a wetting agent, preferably a non-ionogenic wetting agent, and/or that
the solution contains as a further additive an essential oil (perfume oil) and/or a dye, preferably an aniline acid dye, and/or that
the solution additionally contains ethylene oxide adduct, alkane sulphate and/or propanol-2.

6. Means according to one of the preceding claims, **characterised in that** the solution has the following composition:
30 - 60 parts fat alkyl sulphates and -ether sulphates
0 - 30 parts ethylene oxide adduct, alkane sulphate and/or propanol-2
0 - 30 parts vegetable or animal oil-fat, water-insoluble
0 - 30 parts anionic or amphoteric leather dubbing liquor
0-5 parts non-ionogenic wetting agent
0 - 5 parts perfume oil
0 - 0.005 parts aniline acid dye
remainder water and acid

7. Means according to one of the preceding claims, **characterised in that** the washing substance is at least one substance from the group amide ether sulphate, secondary alkane sulphate, sarcoside, methyl tauride, isethionate, ammonium oxide, phosphoric ester, quaternary ammonium compounds.

8. Method for cleaning leather or leather products with a solution or washing substance, **characterised in that** prior to treatment with the solution or washing substance, a pre-treatment takes place in an acid bath with a pH value in the range between 3.5 and 5.5, wherein the pre-treatment bath is for example an aqueous solution, e.g. an aqueous solution that contains at least one inorganic volatile acid.

9. Method according to claim 8, **characterised in that** the pre-treatment bath contains at least one volatile inorganic acid, for example from the group of formic acid, ethanoic acid, citric acid and phthalic acid.

## Revendications

1. Composition pour le nettoyage du cuir ou de produits comprenant du cuir, consistant en une solution contenant de l'eau et au moins une substance détergente ainsi qu'une fraction d'une huile ou d'une graisse non sulfonée, insoluble dans l'eau, **caractérisée en ce que** la pH de la solution est ajusté dans une plage de 3,5 à 6,8, et **en ce que** la substance détergente est un alcool gras ou au moins un sulfate ou un éther-sulfate d'alkyle gras et/ou un sulfate d'alkyle.

2. Composition selon la revendication 1, **caractérisée en ce que** la solution contient de préférence, pour l'ajustement du pH, des acides organiques, de préférence organiques volatils, comme par exemple de l'acide formique, de l'acide acétique, de l'acide citrique ou de l'acide phtalique.

3. Composition selon la revendication 1 ou 2, **caractérisée en ce que** la solution contient un émulsifiant pour l'huile ou la graisse non sulfonée soluble dans l'eau.

4. Composition selon l'une quelconque des revendications 1 à 3, **caractérisée en ce que** la solution contient une huile grasse ou une graisse nourrissant le cuir, anionique ou amphotère, ou une huile naturelle ou synthétique sulfatée ou sulfitée ou émulsifiée.

5. Composition selon l'une quelconque des revendications 1 à 4, **caractérisée en ce que** la solution contient un agent mouillant, de préférence un agent mouillant non ionogène, et/ou que ce que la solution contient, comme autre additif, une huile éthérique (huile essentielle) et/ou un colorant, de préférence un colorant à base d'acide anilique, et/ou **en ce que** la solution contient en outre un produit d'addition d'oxyde d'éthylène, un sulfate d'alcane et/ou du propanol-2.

6. Composition selon l'une quelconque des revendications qui précèdent, **caractérisée en ce que** la solution présente la composition suivante :
de 30 à 60 parties de sulfates et d'éther-sulfates d'alkyle gras,
de 0 à 30 parties de produit d'addition d'oxyde d'éthylène, de sulfate d'alcane et/ou de propanol-2,
de 0 à 30 parties d'huile / graisse végétale ou animale, insoluble dans l'eau,
de 0 à 30 parties d'huile grasse nourrissant le cuir, anionique ou amphotère,
de 0 à 5 parties d'agent mouillant non ionogène,
de 0 à 5 parties d'huile essentielle,
de 0 à 0,005 de colorant à base d'acide anilique,
le reste étant de l'eau et des acides.

7. Composition selon l'une quelconque des revendications qui précèdent, **caractérisée en ce que** la substance détergente est au moins une substance du groupe comprenant de l'éther-sulfate d'amide, du sulfate d'alcane secondaire, des sarcosides, des méthyltaurides, de l'iséthionate, de l'oxyde d'ammonium, des esters d'acide phosphorique, des composés d'ammonium quaternaire.

8. Procédé de nettoyage de cuir ou de produits comportant du cuir au moyen d'une solution ou d'une substance détergente, **caractérisé en ce qu'**avant le traitement par la solution ou la substance détergente a lieu un prétraitement dans un bain acide d'un pH de l'ordre de 3,5 à 5,5, le bain de prétraitement était par exemple une solution aqueuse, par exemple une solution aqueuse contenant au moins un acide inorganique volatil.

9. Procédé selon la revendication 8, **caractérisé en ce que** le bain de prétraitement contient au moins un acide inorganique volatil, par exemple du groupe formé par l'acide citrique, l'acide acétique, l'acide citrique et l'acide phtalique.
